# EUROPÄISCHE PATENTANMELDUNG

(11) **EP 4 696 967 A1**
(43) Veröffentlichungstag der Anmeldung: **18.02.2026**
(21) Anmeldenummer: 24194830.6
(22) Anmeldetag: 16.08.2024
(51) Int. Cl.: F27B 9/20, F27B 9/36, G06T 1/00, F27D 99/00, C21D 1/26, C21D 9/00

(54) **VERFAHREN ZUM WÄRMEBEHANDELN EINES STAHLPRODUKTS**

(71) Anmelder: ThyssenKrupp Steel Europe AG, 47166 Duisburg (DE)
(72) Erfinder: Lochstampfer, Jörn, 47166 Duisburg (DE); Kokotin, Dr. Valentin, 47166 Duisburg (DE); Schaffner, Dr. Tobias, 47166 Duisburg (DE); Struska, Frank, 47166 Duisburg (DE); Wessel, Waldemar, 47166 Duisburg (DE)
(74) Vertreter: ThyssenKrupp Steel Europe AG

(57) **Zusammenfassung**

Die Erfindung betrifft ein Verfahren zum Wärmebehandeln eines Stahlprodukts in einem direkt beheizten Wärmebehandlungsofen (1), umfassend mindestens eine Heizzone (2) und mindestens eine Ausgleichszone (3), wobei die Heizzone (2) und die Ausgleichszone (3) mit Gasbrennern bestückt sind, wobei die Gasbrenner mit mindestens einem Brenngas zum Befeuern der Heizzone (2) und der Ausgleichszone (3) gespeist werden, wobei das Stahlprodukt zunächst in der Heizzone (2) auf eine Zieltemperatur (Tz) aufgewärmt wird und anschließend in der Ausgleichszone (3) auf einer Zieltemperatur (Tz) gehalten wird, wobei zumindest in einem Teilabschnitt (2.1) der Heizzone (2) ein Brenngas verwendet wird, welches sich von dem Brenngas in der Ausgleichszone (3) unterscheidet.

## Beschreibung

Die Erfindung betrifft ein Verfahren zum Wärmebehandeln eines Stahlprodukts in einem direkt beheizten Wärmebehandlungsofen umfassend mindestens eine Heizzone und mindestens eine Ausgleichszone, wobei die Heizzone und die Ausgleichszone mit Gasbrennern bestückt sind, wobei die Gasbrenner mit mindestens einem Brenngas zum Befeuern der Heizzone und der Ausgleichszone gespeist werden, wobei das Stahlprodukt zunächst in der Heizzone auf eine Temperatur aufgewärmt wird, welche einer Zieltemperatur - 100 K <= Temperatur <= Zieltemperatur entspricht, und anschließend in der Ausgleichszone auf einer Zieltemperatur gehalten wird.

Wärmebehandlungsöfen, wie zum Beispiel direkt beheizte Öfen (**d**irect **f**ired **f**urnace, auch DFF genannt), sind in der Praxis etablierte Öfen, die zur Wärmebehandlung von Metallen verwendet werden. Diese werden standardmäßig mit fossilen Brennstoffen, wie zum Beispiel Erdgas, gespeist. Da die Verbrennung im Ofen stattfindet, kann mit Hilfe der direkten Beheizung, je nach eingestellter Luftzahl (Lambda-Wert des Brenngases), eine reduzierende oder oxidierende Ofenatmosphäre eingestellt werden. Auch sogenannte Kuppelgase oder deren Mischungen sind als Brenngase geeignet, welche insbesondere in einem integrierten Hüttenwerk anfallen und somit entsprechend verwertet werden können. Im Ofen befindet sich somit das von dem/den Brenner(n) erzeugte Verbrennungsgas als Ofenatmosphäre, welches Wasserdampf geringer als 30 Vol.-%, insbesondere geringer als 25 Vol.-% und, je nach Luftzahl, Sauerstoff (O₂) und Kohlenstoffdioxid (CO₂) oder Wasserstoff (H₂) und Kohlenstoffmonoxid/ Kohlenstoffdioxid (CO/CO₂) enthalten kann.

Vor dem Hintergrund der weltweit geforderten Dekarbonisierung soll der Anteil fossiler Brennstoffe in betrieblichen Anlagen in Zukunft zugunsten CO₂-neutraler Brennstoffe bzw. Energieträger reduziert werden. So soll der Einsatz von Wasserstoff als Brenngas u.a. in der Stahlindustrie zur Minderung der entstehenden Emissionen im Produktionsbetrieb beitragen. Bei der Umstellung des Verbrennungsprozesses von einem fossilen Brennstoff (Erdgas) auf einen nachhaltigen, wasserstoffbasierten Brennstoff treten signifikante Veränderungen der Ofenatmosphäre in Erscheinung, welche mit einem massiven Zunderwachstum sowie einem verstärkten Wasserstoffeintrag in den Stahl verbunden ist. Ursache dafür ist der, bei der Verbrennung von Wasserstoff entstehende, erhöhte Wasseranteil im Rauchgas, welcher die Oxidationsprozesse und Absorptionsprozesse an der Oberfläche beeinflusst/ beschleunigt. Diese Effekte können mit diversen Auswirkungen auf das Stahlprodukt und die Weiterverarbeitung verbunden sein:
- stark haftender und dickerer Zunder kann zu Problemen beim Abtrag (Zunderwäscher) führen und so Folgefehler in der Weiterprozessierung (bspw. Einwalzen von Restzunder beim Warmwalzen) provozieren,
- eine schlechtere Oberflächenqualität, welche zur Abwertung bis hin zum Produktausfall führen kann,
- ein massiver Wasserstoffeintrag, welcher zu Versprödungseffekten bei der Weiterverarbeitung bis hin zum Bauteilversagen führen kann,
- des Weiteren kann eine Zunderschicht respektive eine erhöhte Zunderschichtdicke auch zu Ausbringungsverlusten führen, die sich negativ auf die Energiebilanz auswirken können.

Wärmebehandlungsöfen, welche Stahlprodukte vorzugsweise in Form von Brammen in sogenannten Stoß- und/oder Hubbalkenöfen erwärmen/durchwärmen, werden mit Erdgas beheizt oder, wenn verfügbar und in einem sogenannten Hüttenverbund integriert, können mit Gasen (Kuppelgasen) bzw. Gasgemischen wie Koksofengas, Hochofengas, Konvertergas usw. betrieben werden. Eine Umstellung auf eine Verbrennung mit Wasserstoff nimmt mithin einen stärkeren, insbesondere negativen Einfluss auf die Oberflächenqualität des wärmezubehandelnden Stahlprodukts respektive erhöht den Wasserstoffeintrag in das Stahlprodukt.

Des Weiteren ist aus dem Fachbericht Dekarbonisierung "Strategien zur Dekarbonisierung von Wiedererwärmungs- und Wärmebehandlungsprozessen in der Stahlindustrie" von Wuppermann et al., S. 16 bis 25, veröffentlicht am 22.09.2023 auf https://www.tube.de/cgibin/md_wiretube/lib/all/lob/return_download.cgi bekannt, s. Szenario 4 auf Seite 22, dass eine Ofenkammer eines Hubbalkenofens für die Wiedererwärmung von Brammen mittels 160 Seitenwand- und Deckenstrahlbrennern offen beheizt wird, wobei eine Integration von geeigneten Brennern, welche im Versuchsmaßstab erfolgreich unter Einsatz von 100 % H₂ und auch Gemischen aus H₂ und Erdgas getestet wurden, nach Vorbereitung großtechnisch noch umgesetzt werden muss.

Aufgabe der vorliegenden Erfindung ist es, das Verfahren zum Erwärmen eines Stahlprodukts derart weiterzuentwickeln, welches einen positiven Einfluss auf die CO₂-Emissionen haben kann und sich gleichzeitig nicht nachteilig auf die Zunderausbildung im Wärmebehandlungsprozess auswirken kann respektive eine Verminderung von Wasserstoffeintrag im Wärmebehandlungsprozess nehmen kann.

Diese Aufgabe wird gelöst durch ein Verfahren mit den Merkmalen des Anspruchs 1. Weiterführende Ausgestaltungen sind in den Unteransprüchen beschrieben.

Die Erfindung betrifft ein Verfahren zum Wärmebehandeln eines Stahlprodukts in einem direkt beheizten Wärmebehandlungsofen umfassend mindestens eine Heizzone und mindestens eine Ausgleichszone, wobei die Heizzone und die Ausgleichszone mit Gasbrennern bestückt sind, wobei die Gasbrenner mit mindestens einem Brenngas zum Befeuern der Heizzone und der Ausgleichszone gespeist werden, wobei das Stahlprodukt zunächst in der Heizzone auf eine Temperatur aufgewärmt wird, welche einer Zieltemperatur - 100 K <= Temperatur <= Zieltemperatur entspricht, und anschließend in der Ausgleichszone auf einer Zieltemperatur gehalten wird.

Wesentlich für die Erfindung ist, dass zumindest in einem Teilabschnitt der Heizzone ein Brenngas verwendet wird, welches sich von dem Brenngas in der Ausgleichszone unterscheidet.

Die Zunderbildung hängt dabei von den technologischen Bedingungen, beispielsweise von der Temperatur, der Luftzahl, der Zeit und der chemischen Zusammensetzung des Stahlprodukts ab. Mit steigender Temperatur, zunehmender Luftzahl und größerer Zeitdauer nimmt der Zunder auf der Oberfläche eines Stahlprodukts zu. Auch der Wasserdampfpartialdruck in der Ofenatmosphäre kann Einfluss auf die Zunahme (Dicke) des Zunders nehmen. Mit steigendem Wasserdampfpartialdruck in der Ofenatmosphäre steigt auch der Wasserstoffeintrag in das wärmezubehandelnde Stahlprodukt, wobei dieser Effekt durch steigende Prozess- und Produkttemperaturen und sinkende Luftzahlen verstärkt werden kann.

Die zuvor aufgeführten Effekte können durch selektiven Einsatz verschiedener Brenngase sowie Brenngaskombinationen in Abhängigkeit der Position und Anordnung der Gasbrenner im direkt beheizten Wärmebehandlungsofen mitigiert werden. Grundlage dafür bildet die starke Temperatur- und Brenngasabhängigkeit bei der Ausbildung von Zunder und des Eintrags von Wasserstoff.

Das Stahlprodukt kann in Form einer Bramme, eines Blockes, einer Scheibe oder eines Knüppels vorliegen.

Das Wärmebehandeln eines Stahlprodukts erfolgt in der Art, dass das Stahlprodukt auf eine Temperatur erwärmt wird, welche einer Zieltemperatur - 100 K, insbesondere Zieltemperatur - 50 K, vorzugsweise Zieltemperatur - 30 K <= Temperatur <= Zieltemperatur entspricht, und anschließend auf einer Zieltemperatur, welche zwischen 1000 °C und 1500 °C betragen kann, gehalten und damit das Stahlprodukt durchwärmt wird, insbesondere auch mit dieser Temperatur aus dem Wärmebehandlungsofen entnommen wird und einer weiteren Bearbeitung zugeführt wird. Vor der weiteren Bearbeitung kann das (heiße) Stahlflachprodukt vorzugsweise entzundert werden. Die weitere Bearbeitung kann beispielsweise mindestens ein Warmwalzen oder mindestens ein Schmieden umfassen. Die Zieltemperatur kann insbesondere mindestens 1050 °C, vorzugsweise mindestens 1100 °C, bevorzugt mindestens 1150 °C, besonders bevorzugt mindestens 1200 °C betragen. Prinzipiell sollte die Zieltemperatur von 1500 °C nicht überschritten werden, um ein partielles/vollständiges Aufschmelzen und/oder eine zu starke Verzunderung des Stahlprodukts zu vermeiden. Aus ökologischen und ökonomischen Gründen kann die Zieltemperatur insbesondere auf maximal 1450 °C, vorzugsweise auf maximal 1400 °C, bevorzugt auf maximal 1350 °C, besonders bevorzugt auf maximal 1300 °C beschränkt sein. Gemessen wird die Zieltemperatur beispielsweise an einer Seite auf der Oberfläche des Stahlprodukts, insbesondere mit Pyrometern oder anderen geeigneten Messmittel. Diese genannten Zieltemperaturen sollten auch im Kern des Stahlprodukts nicht unter- bzw. überschritten werden, wobei die Kerntemperatur eines Stahlprodukts im Normalbetrieb nicht direkt ermittelbar ist. Allgemein kann die Temperatur am Stahlprodukt mit dem Fachmann bekannten Mitteln erfasst werden. Die Temperatur im Wärmebehandlungsofen respektive die Temperatur der Ofenatmosphäre in dem Wärmebehandlungsofen kann durchaus höher liegen.

Gemäß einer Ausgestaltung kann ein Brenngas in dem mindestens einen Teilabschnitt der Heizzone mit einem höheren Wasserstoffanteil im Vergleich zum Brenngas in der Ausgleichszone verwendet werden. Zur direkten Beheizung in dem mindestens einen Teilabschnitt der Heizzone wird vorzugsweise ein Brenngas mit einem Anteil von 5 Vol.-% bis 100 Vol.-% Wasserstoff verwendet. Insbesondere kann Wasserstoff im Brenngas mit einem Anteil von mindestens 10, 15, 20 Vol.-%, vorzugsweise mindestens 30, 35, 40 Vol.-%, bevorzugt mindestens 50, 55, 60 Vol.-%, besonders bevorzugt mindestens 65, 70, 75 Vol.-%, weiter bevorzugt mindestens 80, 85, 90 Vol.-%, enthalten sein. Mit steigendem Wasserstoffanteil kann der Dekarbonisierungsgrad verbessert werden, insbesondere wenn der zumindest anteilsmäßige im Brenngas zum Einsatz kommende Wasserstoff beispielsweise in einer Wasserelektrolyse unter Verwendung regenerativer Energien, wie Wind, Wasser und/oder Sonne erzeugt und bereitgestellt wird, bzw. keinen fossilen Ursprung hat. Das Brenngas kann auch nur aus Wasserstoff bestehen, wobei Verunreinigungen im Brenngas bis zu 0,5 Vol.-%, insbesondere bis zu 0,2 Vol.-%, vorzugsweise weniger als 0,1 Vol.-% zugelassen werden, wobei Verunreinigungen technisch nicht oder nur mit hohem apparativem Aufwand vermieden werden können, so dass dennoch von 100 Vol.-% Wasserstoff im Brenngas gesprochen werden kann. Vorzugsweise kann ein Brenngas in dem mindestens einen Teilabschnitt der Heizzone verwendet werden, welches im Wesentlichen Wasserstoff umfasst oder im Wesentlichen aus Wasserstoff besteht.

Wenn das Brenngas nicht vollständig aus Wasserstoff besteht, können neben Wasserstoff weitere Anteile an Methan (CH₄) und/oder Kohlenmonoxid (CO) enthalten sein, um 100 Vol.-% nebst Verunreinigungen, welche bis zu 0,5 Vol.-%, insbesondere bis zu 0,2 Vol.-%, vorzugsweise weniger als 0,1 Vol.-% zugelassen werden, zu ergeben. Spuren von Kohlenstoffdioxid (CO₂) bis 1,5 Vol.-% können ebenfalls enthalten sein. Beispielsweise bei der Verwendung von Erdgas neben Wasserstoff als Brenngas können die Anteile des Hauptbestandteils Methan variieren und damit auch weitere Bestandteile, wie zum Beispiel Ethan, Propan, Ethen und Butan einzeln oder kombiniert umfassen. Zusätzlich oder alternativ kann Hüttengas, beispielsweise enthaltend oder bestehend aus einer oder mehrerer der Komponenten Koksgas, Gichtgas, Konvertergas, Einschmelzergas etc., neben Wasserstoff als Brenngas berücksichtigt werden.

Mit steigender Temperatur nehmen die Effekte der erhöhten Zunderausbildung und des erhöhten Wasserstoffeintrags beispielsweise unter reiner Wasserstoff-Verbrennung zu. Zur Reduzierung dieser Effekte ist daher ein selektiver Einsatz von Wasserstoff als Brenngas in dem mindestens einen Teilabschnitt der Heizzone zu bevorzugen, wohingegen ein weiterer Teilabschnitt der Heizzone und die Ausgleichszone durch konventionelle Brenngase wie beispielsweise Erdgas, Hüttengas oder Mischungen daraus befeuert werden sollten. Daraus ergeben sich Vorteile, dass der Wasserdampfanteil im Rauchgas respektive in der Ofenatmosphäre in den Zonen mit höheren Temperaturen, somit insbesondere oberhalb einer Schwelltemperatur, zumindest in der Ausgleichszone, standardmäßig beibehalten werden kann und keine andersartigen Oxidationsprozess stattfinden und Absorptionsprozesse für Wasserstoff gering gehalten werden können.

Gemäß einer Ausgestaltung kann ein Brenngas in dem mindestens einen Teilabschnitt der Heizzone mit einem geringeren Kohlenstoffanteil im Vergleich zum Brenngas in der Ausgleichszone verwendet werden. Dies kann insgesamt die CO₂-Emission des Wärmebehandlungsofens im Vergleich zur Verwendung eines konventionellen Brenngases in beiden Zonen senken.

Gemäß einer Ausgestaltung wird der mindestens eine Teilabschnitt der Heizzone in seiner Erstreckung im Wärmebehandlungsofen derart bemessen, dass das Stahlprodukt insbesondere in Abhängigkeit von der Verweilzeit innerhalb des Teilabschnitts eine Schwelltemperatur nicht überschreitet, welche jedoch unterhalb der Zieltemperatur liegt. Bevorzugt kann die Schwelltemperatur zwischen 850 °C und 1200 °C betragen. Die Schwelltemperatur kann insbesondere mindestens 900 °C, vorzugsweise mindestens 950 °C, bevorzugt mindestens 1000 °C betragen. Die Zieltemperatur von 1200 °C sollte nicht überschritten werden, um einen signifikanten Wasserstoffeintrag und/oder eine andersartige Zunderausbildung im Wesentlichen zu vermeiden. Die Zieltemperatur kann daher insbesondere auf maximal 1150 °C, vorzugsweise auf maximal 1100 °C, bevorzugt auf maximal 1050 °C beschränkt sein. So kann beispielsweise abhängig von der Länge des Wärmebehandlungsofens, der Verweilzeit in Verbindung mit einem diskontinuierlichen oder kontinuierlichen Durchlauf des Stahlprodukts durch die zumindest eine Heizzone und die zumindest eine Ausgleichszone in Verbindung mit den entsprechenden vorherrschenden Temperaturen in den jeweiligen Zonen, das Erreichen der Schwelltemperatur und somit die Bemessung respektive Erstreckung des Teilabschnitts in der Heizzone bestimmt werden. So können dann die Gasbrenner, welche in dem Teilabschnitt der Heizzone angeordnet sind, mit einem anderen Brenngas als die restlichen Gasbrenner gespeist werden. Dadurch kann eine (Teil-)Dekarbonisierung bei der Wärmebehandlung von Stahlprodukten stattfinden, indem beispielsweise eine Umstellung im Teilabschnitt der Heizzone von einem fossilen Brenngas auf ein alternatives, wasserstoffhaltiges Brenngas erfolgt. Beim Verbrennen von wasserstoffhaltigen Brenngasen wird eine im Vergleich zum Erdgas größere Menge an Wasserdampf erzeugt, was dafür sorgt, dass ein höherer Wasserdampfpartialdruck in der Ofenatmosphäre vorliegt. Dies hat zur Folge, dass eine höhere Tendenz zur Oxidation (=Zunderbildung) während des Wärmebehandelns durch sauerstoffaffine Elemente im Stahlprodukt gegeben ist, welche an der Oberfläche des Stahlprodukts entsteht. Durch das Vorhandensein eines höheren Wasserdampfpartialdrucks kann die Verbindung zwischen Zunder und Stahlproduktoberfläche, vereinfacht gesagt die Haftung an der Stahlproduktoberfläche, beeinflusst werden. Die Zunderschicht (Oxidschicht) würde zudem wachsen und/oder beeinflusst werden. Auch eine höhere Tendenz zum Wasserstoffeintrag ist gegeben. Diese nachteiligen Effekte treten nur in geringem Ausmaß auf bzw. können vernachlässigbar klein in ihrer Auswirkung gehalten werden, wenn die Schwelltemperatur respektive die Spanne der Schwelltemperatur nicht überschritten wird.

Des Weiteren hat die Temperatur der Flamme des Brenners Einfluss auf die Temperatur in der Ofenatmosphäre bzw. die Temperatur der Zonen. Die Flammentemperatur, beispielsweise bei einer Luftzahl von 1, kann wie folgt angegeben werden:
- Propan/Butan mit Luft 1925 °C und mit Sauerstoff 2850 °C;
- Methan (Erdgas) mit Luft 1970 °C und mit Sauerstoff 2860 °C;
- Ethin (Acetylen) mit Luft 2250 °C und mit Sauerstoff 3030 °C;
- Wasserstoff mit Luft 2130 °C und mit Sauerstoff 3080 °C.

Die Verbrennung kann mit einer Luftzahl zwischen 0,75 und 1,25 eingestellt werden. Insbesondere kann die Luftzahl mindestens 0,90, vorzugsweise mindestens 0,95, bevorzugt mindestens 1,0 betragen. Insbesondere kann die Luftzahl maximal 1,35, vorzugsweise maximal 1,30, bevorzugt maximal 1,25 betragen. Besonders bevorzugt, um schädliche Emissionen während der Verbrennung weitestgehend zu vermeiden, kann eine Luftzahl zwischen 1,02 und 1,20 gewählt werden.

Je nach Volumen des wärmezubehandelnden Stahlprodukts, und insbesondere auch abhängig von der Zieltemperatur, kann eine Verweilzeit im Wärmebehandlungsofen zwischen 10 Minuten und 48 Stunden betragen, insbesondere zwischen 30 Minuten und 24 Stunden, vorzugsweise zwischen 1 Stunde und 12 Stunden.

Der Wärmebehandlungsofen mit direkter Beheizung zum Wärmebehandeln eines Stahlprodukts kann ein Stoßbalkenofen oder ein Hubbalkenofen sein, welcher zur Aufnahme und Wärmebehandeln von Brammen, Blöcken, Scheiben oder Knüppeln ausgelegt ist. Hier kann je nach Volumen des wärmezubehandelnden respektive des durchzuwärmenden Stahlprodukts beispielsweise eine Verweilzeit zwischen 30 min und 6 Stunden in Betracht gezogen werden.

Das Stahlprodukt kann auch warm oder heiß mit einer bis zu 800 °C, insbesondere bis zu 700 °C, vorzugsweise bis zu 600 °C betragenden Temperatur eingesetzt werden. Dabei kann beispielsweise das Stahlprodukt noch eine Temperatur, beispielsweise aus der Herstellungshitze kommend, aufweisen, ohne dass es beispielsweise auf Raumtemperatur abkühlt. Beispielsweise können auch hybride Technologien zur Anwendung, beispielsweise mit einer induktiven Vorwärmung und ein weiteres Wärmebehandeln im vorbeschriebenen Wärmebehandlungsofen.

Das Stahlprodukt kann beispielweise eine Zusammensetzung in Gew.-% umfassen oder bestehen aus:

| | |
|---|---|
| C: | 0,001 bis 0,9; |
| Mn: | 0,05 bis 12,0; |
| Si: | 0,001 bis 5,0; |
| N: | max. 0,1; |
| S: | max. 0,1; |
| P: | max. 0,2; |

optional eines oder mehrerer der Elemente:

| | |
|---|---|
| Al: | max. 2,0; |
| Mo: | max. 1,0; |
| Ni: | max. 1,0; |
| Cr: | max. 1,5; |
| B: | max. 0,01; |
| Ca: | max. 0,01; |
| Nb: | max. 0,5; |
| Ti: | max. 0,5; |
| V: | max. 0,5; |
| Cu: | max. 1,0; |
| Co: | max. 0,5; |
| Sn: | max. 0,5; |
| As: | max. 0,2; |
| REM: | max. 0,3; |

Rest Fe und unvermeidbaren Verunreinigungen.

Bevorzugt besteht das Stahlprodukt aus einem Kohlenstoffstahl.

Aus einem erschmolzenen Stahl oder einer erschmolzenen Stahllegierung wird ein Stahlprodukt zu einer Bramme, einem Block oder einem Knüppel vergossen. Am Beispiel einer bekannten Stranggießanlage wird ein geschmolzener Stahl respektive eine geschmolzene Stahllegierung klassisch über eine Kokille gegossen und vollständig zu einem Strang erstarrt, welcher abgezogen und zu mehreren Brammen endlicher Abmessung abgetrennt wird, wobei abschließend zugelassen wird, dass sich die Brammen durch insbesondere natürliche Abkühlung auf Umgebungstemperatur abkühlen. Alternativ können die Brammen aber auch warm oder heiß mit einer bis zu 800 °C, insbesondere bis zu 700 °C, vorzugsweise bis zu 600 °C betragenden Temperatur eingesetzt werden, bevorzugt mit einer Temperatur von mindestens 200 °C. Die Brammen werden zum Weiterverarbeiten beispielsweise in einem Hubbalkenofen oder in einem Stoßofen (auf Walzhitze) wärmebehandelt, (wieder-)erwärmt und durchgewärmt. Anschließend werden die Brammen in einem Warmwalzwerk warmgewalzt, welches mindestens ein Warmwalzgerüst oder vorzugsweise mehrere, bevorzugt bis zu sieben Warmwalzgerüste in einer Warmwalzstaffel umfassen kann, wobei optional ein oder mehrere, beispielsweise bis zu drei Vorwalzgerüste vor einem Warmwalzgerüst respektive einer Warmwalzstaffel in Prozessrichtung angeordnet sein kann oder können.

Die Prozesse zum Wärmebehandeln respektive zum Durchwärmen von Stahlprodukten in Form von Brammen, Blöcken, Scheiben oder Knüppeln und somit auch der Aufbau entsprechender Wärmebehandlungsöfen sind Stand der Technik und dem Fachmann damit geläufig.

Näher erläutert wird die Erfindung anhand der folgenden Ausführungsbeispiele in Verbindung mit der Zeichnung.

**Figur 1** zeigt im oberen Teil eine Prinzipskizze eines beispielhaften direkt beheizten Wärmebehandlungsofens (1) zum Wärmebehandeln eines nicht dargestellten Stahlprodukts umfassend mindestens eine Heizzone (2) und mindestens eine Ausgleichszone (3), wobei die Heizzone (2) und die Ausgleichszone (3) mit nicht dargestellten Gasbrennern bestückt sind, wobei die Gasbrenner mit mindestens einem Brenngas zum Befeuern der Heizzone (2) und der Ausgleichszone (3) gespeist werden. Die Pfeile links und rechts am Wärmebehandlungsofen (1) stellt die Prozessrichtung respektive die Durchlaufrichtung der wärmezubehandelnden Stahlprodukte. Dabei wird das Stahlprodukt zunächst in der Heizzone (2) auf eine Temperatur (T) aufgewärmt, welche einer Zieltemperatur (Tz) - 100 K <= Temperatur (T) <= Zieltemperatur (Tz) entspricht, und anschließend in der Ausgleichszone (3) auf einer Zieltemperatur (Tz) gehalten.

Das nicht dargestellte Stahlprodukt ist bevorzugt eine Bramme und der Wärmebehandlungsofen (1) ein Hubbalkenofen oder ein Stoßofen.

Im unteren Teil der Figur 1 ist ein Diagramm eines Temperaturverlaufs eines zu erwärmenden Stahlprodukts entlang der Länge (L) des Wärmebehandlungsofens (1) dargestellt. Anhand des Temperaturverlaufs ist gut zu erkennen, an welcher Stelle die Heizzone (2) in die Ausgleichszone (3) übergeht, wobei diese Trennung der Zonen (2,3) beispielsweise durch das Erreichen einer vorgegebenen Zieltemperatur (Tz) definiert werden kann. In diesem Beispiel entspricht die Temperatur (T), auf welche das Stahlprodukt erwärmt werden soll, beispielhaft der Zieltemperatur (Tz). Des Weiteren kann auch eine Schwelltemperatur (Ts) festgelegt werden, welche zumindest in einem Teilabschnitt (2.1) oder innerhalb eines Teilabschnitts (2.1) der Heizzone (2) erreicht wird, welche unterhalb der Zieltemperatur (Tz) liegt.

Nicht dargestellt ist, dass die Bramme beispielsweise bereits eine bis zu 600 °C betragende Temperatur aufweisen kann, so dass die Zieltemperatur insbesondere schneller im Vergleich zu einer kalt eingeführten Bramme erreicht werden kann.

In einer Untersuchungsreihe wurden in einem Laborofen Wasserstoffverbrennungen durchgeführt. Dabei wurden Stahlprodukte in Form von Blechstücken der Güte S420MC verwendet. In einer ersten Reihe wurden die Stahlprodukte bei (Ziel-)Temperaturen von 900 °C, 1100 °C und 1300 °C mit 100 % Wasserstoff als Brenngas und einer Luftzahl von 1,1 erwärmt/durchwärmt. Nach Entnahme der Blechstücke wurden diese abgeschreckt und tiefgefroren. An den Blechstücken wurden der Wasserstoffeintrag in den Blechstücken mittels Thermaldesorptions-Massenspektrometrie (TDMS) analysiert, welche fachüblich zur Erfassung des Wasserstoffs ist. So konnten in Abhängigkeit der vorgenannten (Ziel-)Temperaturen ein diffussibler Wasserstoffgehalt mit 0,62 ppm; 1,38 ppm und 1,75 ppm bestimmt werden. Der Aufbau des Zunders respektive Zunderschicht ist immer ähnlich, welcher durch die drei folgenden insbesondere geschichteten Phasen gekennzeichnet ist. Die äußerste Schicht respektive obere Phase umfasst Hämatit, die mittlere Schicht respektive mittlere Phase umfasst Magnetit und die untere Schicht respektive untere Phase bzw. die dem Stahlprodukt nächstliegende Schicht/Phase umfasst Wüstit. Des Weiteren kann auch eine Fayalit-Phase entlang der Grenzschichtebene auftreten. Des Weiteren konnte mit steigender Temperatur nicht nur eine sichtbare Zunahme des Zunders festgestellt werden, sondern es entstand auch ein andersartiger Zunder, bedingt durch den hohen Wasserdampfanteil > 30 Vol.-% in der Ofenatmosphäre, wobei eine Einlagerung und damit eine Verschiebung von Fayalit-Phasen aus der Grenzschichtebene in eine Wüstit-Matrix in einer mikroskopischen Untersuchung erkannt wurde. In einer zweiten Reihe wurde bei allen Blechstücken eine (Ziel-) Temperatur von 1250 °C gewählt und eine Verbrennung mit unterschiedlichen Brenngasen, jeweils mit einer Luftzahl von 1,1 untersucht. Als Brenngas wurden Wasserstoff, Erdgas und eine Mischung aus 40 % Erdgas / 60 % Wasserstoff verwendet. Nach Entnahme der Blechstücke wurden diese abgeschreckt und tiefgefroren. An den Blechstücken wurden der Wasserstoffeintrag in den Blechstücken mittels Thermaldesorptions-Massen-spektrometrie (TDMS) analysiert. Der diffussible Wasserstoffgehalt wurde jeweils mit 1,62 ppm; 0,81 ppm und 1,38 ppm bestimmt.

Um einen positiven Effekt erzielen zu können, kann die Schwelltemperatur (Ts) zwischen 850 °C und 1200 °C betragen. Die Zieltemperatur (Tz) kann zwischen 1000 °C und 1500 °C betragen.

Die Gasbrenner, die im Teilabschnitt (2.1) der Heizzone (2) angeordnet sind, werden mit einem Brenngas gespeist, welches sich von dem Brenngas, welches die im restlichen Abschnitt (2.2) der Heizzone (2) und die in der Ausgleichszone (3) angeordneten Gasbrenner speist, unterscheidet.

Vorzugsweise wird ein Brenngas in dem mindestens einen Teilabschnitt (2.1) der Heizzone (2) mit einem höheren Wasserstoffanteil im Vergleich zum Brenngas in der Ausgleichszone (3) verwendet. Bevorzugt wird ein Brenngas in dem mindestens einen Teilabschnitt (2.1) der Heizzone (2) mit einem geringeren Kohlenstoffanteil im Vergleich zum Brenngas in der Ausgleichszone (3) verwendet. Besonders bevorzugt wird ein Brenngas in dem mindestens einen Teilabschnitt (2.1) der Heizzone (2) umfassend oder bestehend aus Wasserstoff verwendet.

## Patentansprüche

1. Verfahren zum Wärmebehandeln eines Stahlprodukts in einem direkt beheizten Wärmebehandlungsofen (1) umfassend mindestens eine Heizzone (2) und mindestens eine Ausgleichszone (3), wobei die Heizzone (2) und die Ausgleichszone (3) mit Gasbrennern bestückt sind, wobei die Gasbrenner mit mindestens einem Brenngas zum Befeuern der Heizzone (2) und der Ausgleichszone (3) gespeist werden, wobei das Stahlprodukt zunächst in der Heizzone (2) auf eine Temperatur (T) aufgewärmt wird, welche einer Zieltemperatur (Tz) - 100 K <= Temperatur (T) <= Zieltemperatur (Tz) entspricht, und anschließend in der Ausgleichszone (3) auf einer Zieltemperatur (Tz) gehalten wird, **dadurch gekennzeichnet, dass** zumindest in einem Teilabschnitt (2.1) der Heizzone (2) ein Brenngas verwendet wird, welches sich von dem Brenngas in der Ausgleichszone (3) unterscheidet.

2. Verfahren nach Anspruch 1, wobei die Zieltemperatur (Tz) zwischen 1000 °C und 1500 °C beträgt.

3. Verfahren nach einem der vorgenannten Ansprüche, wobei ein Brenngas in dem mindestens einen Teilabschnitt (2.1) der Heizzone (2) mit einem höheren Wasserstoffanteil im Vergleich zum Brenngas in der Ausgleichszone (3) verwendet wird.

4. Verfahren nach einem der vorgenannten Ansprüche, wobei ein Brenngas in dem mindestens einen Teilabschnitt (2.1) der Heizzone (2) umfassend oder bestehend aus Wasserstoff verwendet wird.

5. Verfahren nach einem der vorgenannten Ansprüche, wobei ein Brenngas in dem mindestens einen Teilabschnitt (2.1) der Heizzone (2) mit einem geringeren Kohlenstoffanteil im Vergleich zum Brenngas in der Ausgleichszone (3) verwendet wird.

6. Verfahren nach einem der vorgenannten Ansprüche, wobei der mindestens eine Teilabschnitt (2.1) der Heizzone (2) in seiner Erstreckung im Wärmebehandlungsofen (1) derart bemessen wird, dass das Stahlprodukt insbesondere in Abhängigkeit von der Verweilzeit innerhalb des Teilabschnitts (2.1) eine Schwelltemperatur (Ts) nicht überschreitet, welche jedoch unterhalb der Zieltemperatur (Tz) liegt.

7. Verfahren nach Anspruch 6, wobei die Schwelltemperatur (Ts) zwischen 850 °C und 1200 °C betragen kann.

8. Verfahren nach einem der vorgenannten Ansprüche, wobei das Stahlprodukt eine Bramme und der Wärmebehandlungsofen (1) ein Hubbalkenofen ist.

9. Verfahren nach einem der Ansprüche 1 bis 7, wobei das Stahlprodukt eine Bramme und der Wärmebehandlungsofen (1) ein Stoßofen ist.
